# EUROPÄISCHE PATENTSCHRIFT

(11) **EP 0 219 629 B1**
(45) Veröffentlichungstag und Bekanntmachung des Hinweises auf die Patenterteilung: **08.11.1989**
(21) Anmeldenummer: 86110727.4
(22) Anmeldetag: 02.08.1986
(51) Int. Cl.: C22C 1/04, C22F 1/04

(54) **Hochwarmfeste Aluminiumlegierung und Verfahren zur ihrer Herstellung**
Heat-resisting aluminium alloy and process for its manufacture
Alliage d'aluminium résistant aux températures élevées et son procédé de préparation

(30) Priorität: 18.09.1985 DE 3533233
(43) Veröffentlichungstag der Anmeldung: 29.04.1987
(73) Patentinhaber: VEREINIGTE ALUMINIUM-WERKE AKTIENGESELLSCHAFT, D-53117 Bonn (DE)
(72) Erfinder: Mathy, Ignaz, Dipl.-Ing., D-5401 Waldesch (DE); Scharf, Günther, Dr.-Ing., D-5300 Bonn 1 (DE)
(74) Vertreter: Müller-Wolff, Thomas, Dipl.-Ing.

(56) Entgegenhaltungen:
- EP-A- 0 137 180
- DE-C- 897 921
- GB-A- 2 088 409
- US-A- 4 021 271
- US-A- 4 464 199

## Beschreibung

Die Erfindung betrifft eine hochwarmfeste Aluminiumlegierung, bestehend im wesentlichen aus einer Aluminiummatrix, die ein Dispersionsgemisch von verfestigenden AI-Fe-Teilchen enthält, wobei ein Teil des Fe-Gehalts durch mindestens eines der feuerfesten Elemente Titan, Zirkon, Niob, Molybdän, Wolfram, Chrom und Vanadin incl. Nickel und Kobalt ersetzt werden kann.

Eine Aluminiumlegierung der genannten Art ist aus DE-OS 3 144 445 bekannt. Aus Figur 2 der Offenlegungsschrift ergibt sich, daß die mit Al₈Fe₂Mo bezeichnete Legierung eine RT^{*})-Festigkeit nach einer Kaltverformung von 390 N/mm² und eine Warmfestigkeit bei 300_{°} von 250 N/mm² aufweist. Zur Herstellung dieser Legierung ist es aber erforderlich, eine durchschnittliche Teilchengröße von weniger als 0,05 µm und eine hohe Abkühlgeschwindigkeit von mehr als 105_{°}C pro Sekunde einzuhalten. Ferner hat sich in der Praxis gezeigt, daß die Verarbeitbarkeit insbesondere bei hohen Gehalten an feuerfesten Elementen zu wünschen übrig ließ.

Ferner ist aus der EP 0 137 180 eine warmfeste Aluminiumlegierung mit 6-8% Mangan, 0,5-2% Eisen, 0,03-0,5% Zirkon und 2-5% Kupfer bekannt, wobei eine Überhitzung des geschmolzenen Metalls bei der Herstellung des Pulvers auf 150_{°}C über den Schmelzpunkt der Ausgangsmetalle erfolgt (Anspruch 6). Die pulverförmigen Teilchen hatten eine Größe kleiner 120 mesh (Seite 7, Sp. 4). Versuche haben gezeigt, daß die danach hergestellten Legierungen keine gute Zerspanbarkeit und Duktilität aufwiesen.

Der Erfindung lag daher die Aufgabe zugrunde, neue Aluminium-Knetlegierungen zu entwickeln, die aus Pulverpartikeln relativ großer mittlerer Teilchengröße hergestellt und einfach verarbeitet werden können und dabei nicht nur eine gute Warmfestigkeit bei gleichzeitig hoher RT^{*})-Festigkeit besitzen sondern auch ein verbessertes Korrosionsverhalten und eine höhere Dauerfestigkeit zeigen.

Erfindungsgemäß wird diese Aufgabe durch die in den Patentansprüchen angegebenen Legierungen und Verfahren zur Herstellung von Gegenständen aus bestimmten Legierungselementen gelöst. Es war nicht zu erwarten, daß Kupfer und Mangan-Zusätze in Gehalten von über 1% zu einem guten Festigkeitsverhalten über der Temperatur führen, da dem Fachmann aus verschiedenen Literaturstellen bekannt war, daß bei AICuMn-Legierungen eine Ausscheidungshärtung auftritt. Dies wäre bei einer Wiedererwärmung von Nachteil, da durch Auflösung der Subausscheidungen (Ostwald-Reifung) die AI₂Cu(Mn)-Phasen vergröbern und die festigkeitssteigernde Wirkung verloren geht.

Im folgenden werden die üblichen Abkürzungen verwendet, wie:

Die Versuchsauswertung zeigt, daß die Warmfestigkeit der entwickelten Legierungen durch die Bildung feiner stabiler intermetallischer Phasen vom Typ AICuMn, AIsFe, AisNi und AIₛCo2 und deren Mischphasen bestimmt wird. Dabei konnte gleichzeitig eine hohe Raumtemperaturfestigkeit mit RT-Festigkeiten bis 600 N/mm² erreicht werden.

Sehr stabile intermetallische Phasen, die sich durch den schnellen Erstarrungsprozeß der Schmelze fein ausscheiden (mittlere Teilchengröße kleiner 1 gm), bilden sich aus den Legierungselementen Eisen, Nickel und Cobalt. Diese feinen stabilen intermetallischen Phasen des Aluminiums sind in Gehalten zwischen 20-40% in der Aluminiumlegierung verteilt und beeinflussen das Korrosionsverhalten positiv.

Die erfindungsgemäßen Aluminium-Knetlegierungen werden im Vergleich zum Stranggießen bei mittleren Abschreckgeschwindigkeiten von 10²⁻10⁴ K/s hergestellt. Die mittlere Abschreckgeschwindigkeit der Legierung aus der Schmelze wird durch Gasverdüsung, Schmelzspinnen, Herstellung von Partikeln mit dem Schleuder-Kokillen-Verfahren u.a. erreicht. Diese rasch erstarrten Partikel können anschließend durch bekannte pulvermetallurgische Verfahren zu Halbzeug, wie Strangpreßerzeugnisse, durch Explosionsverdichten hergestellte Teile u.a. verarbeitet werden. Die Verdüsung der erfindungsgemäßen Legierung führt zu feinen Dendritenabständen (Zellgrößen), während eine durch Strangguß hergestellte AICuMn-Legierung eine Zellgröße von zirka 50 µm aufweist, ist die mittlere Zellgröße gemäß vorliegender Erfindung zirka 0,5 um.
^{*}) siehe Aufstellung der verwendeten Abkürzungen.

Durch die Überhitzung von mindestens 300_{°}C über Schmelztemperatur und anschließender Abschreckgeschwindigkeit zwischen 10²⁻10⁴ K/sec wird die Löslichkeit der erfindungsgemäßen Legierungselemente im Aluminium und damit der Legierungsgehalt der üblichen AI-Knetlegierungen wesentlich erhöht. Außerdem wird durch die Zulegierung sowohl von 0,4-2,0% Titan, Zirkon und Chrom zur Aluminiumlegierung die Bildung sehr feiner Phasen < 0,2 gm in einem Anteil von 80% ermöglicht. Durch die Zugabe von Wolfram, Molybdän, Cerium und Vanadin wird die Warmfestigkeit wegen des niedrigen Diffusionskoeffizienten und den sich bildenden feinen stabilen intermetallischen Phasen von Aluminium mit diesen Elementen wesentlich erhöht.

TEM-Untersuchungen zeigen kugelförmige Partikel aus intermetallischen Phasen des Typs AI-Cu-Mn neben den sie umgebenden Phasen von AIₛFe, AlₛNi und AIₛCo₂ und deren Mischphasen. Diese Struktur der feinen stabilen intermetallischen Phasen des Aluminiums beeinflußten entscheidend die Verarbeitbarkeit der erfindungsgemäßen Aluminiumlegierungen.

Die kugelförmigen Teilchen bilden sich nur, wenn das Verhältnis von Kupfer:Mangan im Bereich von 2:1 bis 1:1 liegt. Versuche haben gezeigt, daß bei anderen Gewichtsverhältnissen entweder die Festigkeit oder die Zerspanbarkeit abnimmt. Um diese kugelige Struktur auch bei der Weiterverarbeitung unverändert beibehalten zu können, ist es erforderlich, die Vorwärmtemperaturen und die Preßgeschwindigkeit innerhalb bestimmter Bereiche einzustellen. Danach hat es sich als günstig erwiesen - im Gegensatz zur bisher herrschenden Lehre - daß die pulverförmigen Partikel eine mittlere Teilchengröße größer 80 µm, vorzugsweise 100-200 µm, aufweisen, wenn die Verdichtung vor der Umformung zu einer Mindestdichte des Blockes von 70-85% führt. Trotz der groben Pulverfraktionen erreicht man hohe Strangpreßgeschwindigkeiten von 5-10 m/sec. Dies ist möglich weil Pulverpartikel von 160 µm bei der erfindungsgemäßen Legierung noch ein sehr feines Gußgefüge (Zellgröße) besitzen. Aus dem Gußgefüge bilden sich während der Umformung sehr feine rundliche Partikel durch heterogene Keimbildung und Einformung durch den Umformprozeß. Diese feinen rundlichen Partikel erlauben eine hohe Strangpreßgeschwindigkeit der erfindungsgemäßen Legierungen. Durch die hohen Preßgeschwindigkeiten ist eine wirtschaftliche Herstellung gewährleistet, obwohl natürlich die Umformkräfte für die P/M-Legierungen durch die hohen Legierungsgehalte zunehmen.

Die besonderen erfindungsgemäßen Legierungsgehalte gewährleisten auch höhere Strangpreßtemperaturen bis 500_{°}C ohne stärkere Beeinträchtigung der mechanischen Eigenschaften, als dies für vergleichbare metastabil übersättigte P/M-Legierungen in US 4 464 199 beschrieben wird.

Außerdem wird bei der erfindungsgemäßen Legierung durch das sehr feine homogene Gefüge von rundlichen Partikeln gewährleistet, daß keine pik up's (Rattermarken durch örtliche Ausschmelzungen) auftreten. Die Strangpreßprofile zeigen besonders gute glatte Oberflächen, die fast ohne irgendwelche Fehler und einwandfrei eloxierbar sind.

Die Dauerfestigkeit der erfindungsgemäßen warmfesten Legierungen ist besser als 250 N/mm² und damit nicht nur besser als konventionelle AI-Legierungen mit besonders guten Ermüdungsfestigkeiten sondern auch besser als vergleichbare warmfeste AI-P/M-Legierungen. Diese hohe Dauerfestigkeit gilt sowohl bei RT als auch bei 150_{°}C.

Besonders kennzeichnend für die erfindungsgemäßen warmfesten AI-P/M-Legierungen ist weiterhin der besonders hohe E-Modul. Der E-Modul beträgt 85-100 G Pa gegenüber 72 G Pa für die konventionelle warmfeste AI-Legierung AA 2618.

Im folgenden wird die Erfindung anhand mehrerer Ausführungs- und Vergleichsbeispiele näher erläutert:

Eine konventionelle warmfeste Aluminium-Knetlegierung, die über das Stranggießen hergestellt wurde, enthält 2,7% Kupfer, 0,2% Mangan und 1,2% Magnesium. Die nach einer Ausscheidungshärtung erreichbaren mechanischen Eigenschaften sind in Tab. 1 zusammengefaßt.

In Tabelle 2 werden 2 auf dem pulvermetallurgischen Verfahrensweg über die rasche Erstarrung mit zirka 104 K/sec hergestellte Legierungen AIₛFe und AI₈Fe zum Vergleich herangezogen. Die Verarbeitungstemperatur lag bei 480_{°}C. Dabei wiesen die Teilchen eine Größe von zirka 0,3 µm auf. Die Struktur der intermetallischen Phasen war mehr plattenförmig.

Ein wesentliches Ergebnis der Erfindung ist, daß das Zulegieren von Kupfer und Mangan zu den Legierungen mit Eisen, Nickel, Kobalt, Chrom, Molybdän, Vandium, Cerium u.a. (welche die sehr stabilen intermetallischen Phasen bilden) zu sehr guten RT-Festigkeiten führt und dabei die Warmfestigkeit gegenüber den Kupfer-Mangan-freien Legierungen nicht oder kaum feststellbar abfällt.

Die etwa gleichen Warmzugfestigkeiten bei 300_{°}C nach 200 h Vorbehandlung bei 300_{°}C bestätigen, daß keine Oswald-Reifung der AI-Cu-Mn-Phasen auftritt (s. Tab. 3).

Außerdem wurde durch weitere Untersuchungen bestätigt, daß erst beim Zulegieren beider Legierungselemente Kupfer und Mangan die guten RT-Festigkeiten und die guten Warmfestigkeiten erreicht werden, siehe Tabelle 4. Wird zu der Legierung AI₄Fe₄Ni nur Mangan zulegiert, so besitzt diese Legierung nicht die gewünschte RT-Festigkeit, siehe Tabelle 4. Ein Zulegieren von Kupfer zu AI₄Fe₄Ni führt zwar zu relativ guten RT-Festigkeiten, aber die Warmfestigkeit dieser Legierung ist bei höheren Temperaturen schlechter als die Cu + Mn haltigen Legierungen, siehe Tabelle 4. Enthält die Legierung AI₄Fe₄Ni nun Kupfer und Mangan, so wird wieder eine gute RT-Festigkeit und eine gute Warmzugfestigkeit erreicht, siehe Tabelle 4. Eine Auslagerungsbehandlung zwischen 120 bis 220°C zeigte keine Anzeichen eines Festigkeitseinflusses durch thermische Aushärtung. Die im TEM zu findenden AICuMn-Ausscheidungsphasen müssen während der Pulverherstellung und/oder pulvermetallurgischen Verarbeitung auftreten. Die Ausscheidungskinetik dieser stabilen Phasen wird scheinbar durch die hohen Gehalte an Eisen, Nickel etc. beeinflußt.

Das gute Korrosionsverhalten der erfindungsgemäßen Legierung wurde anhand folgender Testversuche beurteilt:
Die erfindungsgemäßen Legierungen zeigen nicht nur ein gutes Verhalten gegenüber allgemeiner Korrosion sondern sind auch besonders gut beständig gegenüber Korrosion unter Spannung bzw. Spannungsrißkorrosion. Die Spannungsrißkorrosion wurde in der kritischen Querrichtung (LT) in 2% NaCi + 0,5% Na₂Cr0₄/pH 3 unter konstanter Spannung getestet. Die konventionelle warmfeste I/M-AI-Legierung AA 2618 wurde zum Vergleich mitgeprüft, siehe Tabelle 5.

Es zeigt sich, daß die AA 2618 I/M nicht SRK-beständig ist, während die Al₂Cu_{1,5}Mn₄Fe₄Ni-P/M-Legierung SRK-beständig ist.

Eine nochmalige Verbesserung der Warmfestigkeit der beschriebenen Legierungseinflüsse wird dann erreicht, wenn die erfindungsgemäße Legierung 0,5-1,5% Magnesium enthält. Der Magnesiumzusatz führt nicht zu einer Verbesserung durch Ausscheidungshärtung, denn eine Auslagerungsbehandlung zwischen 120_{°}C und 220_{°}C führt nicht zu einer Erhöhung der F-Werte bzw. es ist keine Abhängigkeit der F-Werte von den Auslagerungsbedingungen feststellbar. Der Magnesium-Zusatz führt durch die Bildung von feinem Magnesiumoxid im P/M-Halbzeug - was wie intermetallische Phasen festigkeitssteigernd wirken kann -, durch eine Verminderung der Fehlstellen der abgeschreckten Legierungen - als Fehlstellen - «Senke» etc. - zu einer Verbesserung der mechanischen Eigenschaften der AI-P/M-Legierung. Ein Zusatz von 0,55% Magnesium zu der erfindungsgemäßen Legierung Al₃Cu_{1,5}Mn₄Fe₄NiO,5Ti steigert die Warmzugfestigkeit, siehe Tabelle 6. Die Warmzug-Festigkeiten der Tab. 6 wurden nach 5000 h Temperatur-Warmauslagerung gemessen. Hiermit wird die thermische Stabilität der Legierung nochmals bestätigt.

## Patentansprüche

1. Hochwarmfeste Aluminiumlegierung, bestehend aus einer Aluminiummatrix, die ein Dispersionsgemisch von verfestigenden AI-Fe-Teilchen enthält, wobei ein Teil des Fe-Gehalts durch mindestens eines der feuerfesten Elemente Titan, Zirkon, Niob, Molybdän, Wolfram, Chrom und Vanadin ersetzt werden kann, dadurch gekennzeichnet, daß die Aluminiumlegierung aus 2-16% Nickel und/oder Cobalt, 1-6% Kupfer und 1-3% Mangan, wahlweise noch 0,5-1,5% Wolfram, Cer, Molybdän und/oder Vanadium und wahlweise 0,5-1,5% Magnesium sowie Eisen, Rest Aluminium besteht, wobei das Gewichtsverhältnis von Kupfer:Mangan im Bereich von 2:1 bis 1:1 liegt, daß intermetallische Phasen des Typs AI-Cu-Mn, AIₛNi, Al₃Fe und/oder Al₉Co₂ in kugelförmiger Struktur anwesend sind, und daß der Gesamtgehalt der verfestigenden Teilchen zwischen 20-40 Gew.-% liegt.

2. Hochwarmfeste Aluminiumlegierung nach Anspruch 1, dadurch gekennzeichnet, daß die verfestigenden Teilchen eine mittlere Teilchengröße zwischen 0,2 und 1 µm aufweisen.

3. Hochwarmfeste Aluminiumlegierung nach einem der vorhergehenden Ansprüche, dadurch gekennzeichnet, daß in der Aluminiumlegierung 0,4-2 Gew.-% Chrom, Titan und/oder Zirkon in Form feiner Phasen zu einem Anteil von größer 80%, kleiner 0,2 µm vorliegen.

4. Hochwarmfeste Aluminiumlegierung nach einem der vorhergehenden Ansprüche, dadurch gekennzeichnet, daß 0,5-1,5 Gew.-% Wolfram, Cer, Molybdän und/oder Vanadium, überwiegend an den Phasengrenzen der intermetallischen Verbindung vorliegen.

5. Hochwarmfeste Aluminiumlegierung nach einem der vorhergehenden Ansprüche, dadurch gekennzeichnet, daß in der Aluminiumlegierung 0,5-1,5% Magnesium enthalten sind und der Anteil der Mg-Phasen unter 0,5 Vol.-% liegt.

6. Verfahren zur Herstellung einer hochwarmfesten Aluminiumlegierung aus einer Legierungsschmelze nach einem der vorhergehenden Ansprüche, dadurch gekennzeichnet, daß die Schmelze auf mindestens 300_{°} über Schmelztemperatur der jeweiligen Legierung erhitzt wird und mit einer Abkühlungsgeschwindigkeit von 10²⁻104 K pro Sekunde in pulverförmige Partikel überführt wird, deren Teilchengröße zumindest 50% über 80 µm liegt, wobei das Pulver eine mittlere Zellgröße kleiner 1 µm aufweist.

7. Verfahren zur Herstellung eines Aluminiumgegenstandes unter Verwendung einer Legierung nach einem der vorhergehenden Ansprüche, dadurch gekennzeichnet, daß ein Block aus Legierungspulverteilchen bei Raumtemperatur mit einer Dichte von 70-80% hergestellt wird, der Block auf 350-480°C angewärmt und mit einer Preßgeschwindigkeit von 2-10 m pro Minute umgeformt wird.

## Claims

1. Heat-resistant aluminium alloy, consisting of an aluminium matrix which contains a disperse mixture of AI-Fe particles which impart hardness, where part of the Fe content can be replaced by at least one of the refractory elements titanium, zirconium, niobium, molybdenum, tungsten, chromium and vanadium, characterized in that the aluminium alloy consists of 2-16% of nickel and/or cobalt, 1-6% of copper and 1-3% of manganese, and alternatively also of 0.5-1.5% of tungsten, cerium, molybdenum and/or vanadium and alternatively 0.5-1.5% of magnesium and iron, the remainder being aluminium, and the weight ratio of copper to manganese being in the range from 2:1 to 1:1, that intermetallic phases of the type AI-Cu-Mn, AIsNi, A1₃Fe and/or AIsCo₂ are present in a form having a spherical structure, and that the total content of the particles imparting hardness is between 20 and 40% by weight.

2. Heat-resistant aluminium alloy according to claim 1, characterized in that the particles which impart hardness have a mean particle size of between 0.2 and 1 µm.

3. Heat-resistant aluminium alloy according to any of the preceding claims, characterized in that the aluminium alloy contains 0.4-2% by weight of chromium, titanium and/or zirconium in the form of fine phases, a proportion greater than 80% being less than 0.2 µm.

4. Heat-resistant aluminium alloy according to any of the preceding claims, characterized in that 0.5-1.5% by weight of tungsten, cerium, molybdenum and/or vanadium are present predominantly at the phase boundaries of the intermetallic compound.

5. Heat-resistant aluminium alloy according to any of the preceding claims, characterized in that the aluminium alloy contains 0.5-1.5% of magnesium and the proportion of the Mg phases is less than 0.5% by volume.

6. Process for the production of a heat-resistant aluminium alloy from an alloy melt according to any of the preceding claims, characterized in that the melt is heated to at least 300_{°} above the melting point of the particular alloy and is converted at a cooling rate of 10²⁻10⁴ K per second into pulverulent particles, the particle size of at least 50% of which is greater than 80 µm, the powder having a mean cell dimension of less than 1 µm.

7. Process for the production of an aluminium article using an alloy according to any of the preceding claims, characterized in that a block of alloy powder particles is prepared at room temperature with a density of 70-80% and the block is heated to 350-480_{°}C and formed at a pressing rate of 2-10 m per minute.

## Revendications

1. Alliage d'aluminium très résistant à la chaleur, constitué d'une matrice d'aluminium qui contient un mélange en dispersion de particules AI-Fe de renforcement, où une partie de la teneur en fer peut être remplacée par au moins l'un des éléments réfractaires titane, zirconium, niobium, molybdène, tungstène, chrome et vanadium, caractérisé en ce que l'alliage d'aluminium se compose de 2-16% de nickel et/ou cobalt, 1-6% de cuivre et 1-3% de manganèse, et au choix encore 0,5-1,5% de tungstène, cérium, molybdène et/ou vanadium et au choix 0,5-1,5% de magnésium ainsi que de fer, le reste étant composé d'aluminium, où le rapport pondéral du cuivre:manganèse se situe dans un intervalle de 2:1 à 1:1, en ce que sont présentes des phases intermétalliques du type AI-Cu-Mn, Al₃Ni, A1₃Fe et/ou AIₛCo₂ dans une structure sphéroïde, et en ce que la teneur totale en particules de renforcement se situe entre 20 et 40% en poids.

2. Alliage d'aluminium très résistant à la chaleur selon la revendication 1, caractérisé en ce que les particules de renforcement présentent une taille particulaire moyenne comprise entre 0,2 et 1 µm.

3. Alliage d'aluminium très résistant à la chaleur selon l'une des revendications précédentes, caractérisé en ce que l'on trouve dans l'alliage d'aluminium 0,4-2% en poids de chrome, titane et/ou zirconium sous forme de phases fines inférieures à 0,2 µm dans une proportion de plus de 80%.

4. Alliage d'aluminium très résistant à la chaleur selon l'une des revendications précédentes, caractérisé en ce que l'on trouve 0,5-1,5% en poids de tungstène, cérium, molybdène et/ou vanadium, surtout aux limites de phase du composé intermétallique.

5. Alliage d'aluminium très résistant à la chaleur selon l'une des revendications précédentes, caractérisé en ce que l'on trouve dans l'alliage d'aluminium 0,5-1 % de magnésium et en ce que la proportion des phases Mg est inférieure à 0,5% en volume.

6. Procédé de préparation d'un alliage d'aluminium très résistant à la chaleur à partir d'une masse d'alliage en fusion selon l'une des revendications précédentes, caractérisé en ce qu'on chauffe la masse en fusion à au moins 300_{°}C en passant par la température de fusion de l'alliage considéré et en ce qu'on le transforme avec une vitesse de refroidissement de 10²⁻10⁴ K/s en particules pulvérulentes dont la taille particulaire se situe à au moins 50% au-dessus de 80 um, la poudre présentant une taille cellulaire moyenne inférieure à 1 µm.

7. Procédé de préparation d'un article d'aluminium avec application d'un alliage selon l'une des revendications précédentes, caractérisé en ce qu'on prépare un bloc de particules pulvérulentes d'alliage à la température ambiante avec une densité de 70-80%, en ce qu'on chauffe le bloc à 350-480_{°}C et en ce qu'on le transforme avec une vitesse de filage de 2-10 m/min.
